# EUROPÄISCHE PATENTSCHRIFT

(11) **EP 3 175 008 B1**
(45) Veröffentlichungstag und Bekanntmachung des Hinweises auf die Patenterteilung: **17.10.2018**
(21) Anmeldenummer: 15750314.5
(22) Anmeldetag: 31.07.2015
(51) Int. Cl.: C22C 19/07

(54) **KOBALTBASISSUPERLEGIERUNG**
COBALT BASED ALLOY
ALLIAGE A BASE DE COBALT

(30) Priorität: 01.08.2014 DE 102014011249
(43) Veröffentlichungstag der Anmeldung: 07.06.2017
(73) Patentinhaber: Friedrich-Alexander-Universität Erlangen-Nürnberg, 91054 Erlangen (DE)
(72) Erfinder: BAUER, Alexander, 91052 Erlangen (DE); GÖKEN, Mathias, 91096 Möhrendorf (DE); FREUND, Lisa, 90459 Nürnberg (DE); NEUMEIER, Steffen, 91052 Erlangen (DE)
(74) Vertreter: FDST Patentanwälte
(86) Internationale Anmeldenummer: PCT/EP2015/067697
(87) Internationale Veröffentlichungsnummer: WO 2016/016437

(56) Entgegenhaltungen:
- EP-A1- 2 045 345
- EP-A1- 2 383 356
- EP-A1- 2 532 762
- EP-A1- 2 821 519
- JP-A- 2009 228 024

## Beschreibung

Die Erfindung betrifft polykristalline, ausscheidungsgehärtete und oxidationsbeständige γ/γ' Kobaltbasissuperlegierungen für Hochtemperaturanwendungen. Die mechanischen Eigenschaften der angegebenen Kobaltbasissuperlegierungen übertreffen dabei die von konventionellen, karbidgehärteten Kobaltlegierungen. Bis zu einer Temperatur von 800 °C werden ähnliche und bei Temperaturen über 800 °C sogar höhere Warmfestigkeiten als die von nickelbasierten γ/γ' Schmiedelegierungen erreicht. Die Kriechfestigkeiten sind ebenfalls deutlich höher. Im Vergleich zu γ/γ' Nickelbasissuperlegierungen werden trotz niedriger Solvustemperatur ähnliche Anteile an der γ' Ausscheidungsphase erreicht. Aufgrund des großen Temperaturbereichs zwischen Solidus- und Solvustemperatur eignen sich die ausscheidungsgehärteten γ/γ' Kobaltbasissuperlegierungen insbesondere als polykristalline Schmiedelegierungen.

Kobaltbasis- und insbesondere γ/γ' Nickelbasissuperlegierungen sind essentielle Werkstoffe für eine Vielzahl von Komponenten in Strahltriebwerken von Verkehrsflugzeugen oder in stationären Gasturbinen zur Stromumwandlung. Bestrebungen, die Effizienz dieser Turbinen zu erhöhen, die Kosten zu senken und den Verbrauch an fossilen Brennstoff zu reduzieren, können durch neue Werkstoffe, die eine höhere Temperaturbeständigkeit, längere Lebensdauer sowie geringere Herstellungs- und Verarbeitungskosten besitzen, realisiert werden.

Konventionelle Kobaltbasissuperlegierungen werden aufgrund ihres hohen Schmelzpunktes, ihrer hohen Verschleißbeständigkeit, ihrer guten Schweißbarkeit und insbesondere wegen ihrer exzellenten Heißgaskorrosions- und Sulfidationsbeständigkeit als Hochtemperaturwerkstoffe in Flugtriebwerken und stationären Gasturbinen eingesetzt (siehe z. B. Bürgel, Maier, Niendorf, Handbuch Hochtemperaturwerkstofftechnik, 4. überarbeitete Auflage 2011, Vieweg + Teubner Verlag, Springer Fachmedien Wiesbaden GmbH 2011).

Da sie mischkristall- und karbidgehärtet sind, werden sie jedoch wegen ihrer im Vergleich zu den ausscheidungsgehärteten γ/γ' Nickelbasissuperlegierungen geringeren Hochtemperaturfestigkeit nur für geringer belastete bzw. statische Bauteile wie Leitschaufeln verwendet. Als Werkstoffe für Laufschaufeln oder Turbinenscheiben werden diese somit nicht eingesetzt. Mit der Entdeckung der intermetallischen γ'-Phase Co₃(Al,W) mit L1₂-Kristallstruktur im ternären Co-Al-W-System im Jahr 2006 können nun auch auf Basis von Kobalt höherfeste, ausscheidungsgehärtete, zweiphasige γ/γ' Superlegierungen (γ: kubisch flächenzentrierter Kobaltmischkristall) mit gleicher Mikrostruktur wie die seit Jahrzehnten eingesetzten γ/γ' Nickelbasissuperlegierungen hergestellt werden, wie dies beispielsweise in Sato et al., Cobalt-Base High-Temperature Alloys, Science 312 (2006) 90-91 beschrieben ist. Im Vergleich zu den polykristallinen γ/γ' Nickelbasissuperlegierungen weisen diese entscheidende Vorteile auf.

γ/γ' Kobaltbasissuperlegierungen besitzen im Allgemeinen eine sehr hohe Solidustemperatur im Temperaturbereich von 1300 °C bis 1450 °C in Verbindung mit einer relativ niedrigen γ' Solvustemperatur im Temperaturbereich von 900 °C bis 1150 °C. Trotz der relativ niedrigen γ' Solvustemperatur können bei Temperaturen bis 900 °C sehr hohe γ' Volumenanteile von über 75 % realisiert werden (siehe z. B. Bauer et al., Microstructure and creep strength of different γ/γ'-strengthened Co-base superalloy variants, Scripta Materialia 63 (2010) 1197-1200). Die ternäre γ/γ' Kobaltbasissuperlegierungen Co-9Al-9W (Angaben in Atom-%) besitzt beispielsweise trotz einer γ' Solvustemperatur von etwa nur 975 °C einen relativ hohen γ' Ausscheidungsvolumenanteil von 58 %. Aufgrund des großen Temperaturbereiches zwischen Solidus- und γ' Solvustemperatur (Schmiedefenster), der vergleichsweise niedrigen γ' Solvustemperaturen und des hohen γ' Volumenanteiles bei Anwendungstemperaturen eignen sich die γ/γ' KobaltbasisSuperlegierungen somit insbesondere als Schmiedelegierungen. Nickelbasissuperlegierungen besitzen im Vergleich dazu entweder eine niedrige γ' Solvustemperatur unter 1100 °C, verbunden mit einem geringen γ' Volumenanteil bei Anwendungstemperaturen von bis zu 700 °C (z.B. Waspaloy: γ' Solvustemperatur: 1038 °C (Semiatin et al., Deformation behavior of Waspaloy at hot-working temperatures, Scripta Materialia 50 (2004) 625-629); γ' Volumenanteil bei Anwendungstemperatur: 25% (ASM Specialty Handbook: Nickel, Cobalt, and Their Alloys, Ed. Davies et al, ASM International, Materials Park, OH 44073, USA)) oder einen hohen γ' Volumenanteil bei 700 °C in Verbindung mit einer deutlich höheren γ' Solvustemperatur (z.B. Udimet 720Li: γ' Solvustemperatur: 1142 °C; γ' Volumenanteil bei Anwendungstemperatur: 45% (Gu et al., Development of Ni-Co base alloys for high-temperature disk applications, Superalloys 2008, Ed. Roger C. Reed et al., The Minerals, Metals & Materials Society, Warrendale, PA, USA)). Dies hat zur Folge, dass die Legierungen entweder schmiedbar sind, aber eine geringere Festigkeit aufweisen oder dass sie bei Schmiedetemperaturen von 1000 °C bis 1150 °C noch einen relativ hohen Anteil an der Ausscheidungsphase besitzen und damit nur noch schwerlich bzw. überhaupt nicht mehr umformbar sind und nur noch pulvermetallurgisch verarbeitet werden können. Dadurch steigen die Kosten deutlich.

Des Weiteren ist von kobaltbasierten Legierungen bekannt, dass sie eine höhere Heißgaskorrosionsbeständigkeit als nickelbasierte Legierungen besitzen können, da eine flüssige Co-Schwefel-Phase erst bei 877 °C auftreten kann, wohingegen eine flüssige Ni-S-Phase schon bei 637 °C entsteht (siehe Bürgel, Maier, Niendorf, Handbuch Hochtemperaturwerkstofftechnik, 4. Überarbeitete Auflage 2011, Vieweg + Teubner Verlag, Springer Fachmedien Wiesbaden GmbH 2011 oder ASM Specialty Handbook: Nickel, Cobalt, and Their Alloys, Ed. Davies et al, ASM International, Materials Park, OH 44073, USA). Eine erhöhte Heißgaskorrosionsbeständigkeit kann somit zu einer Lebensdauerverlängerung führen. Außerdem zeigt reines Kobalt zwar eine geringere Korrosionsbeständigkeit als reines Nickel in Schwefelsäure, jedoch sind laut Literatur in Kobalt nur 10 Gew.% Chrom für eine Passivierung nötig, wohingegen bei Nickel 14 Gew.% Chrom erforderlich sind (siehe z.B. ASM Specialty Handbook: Nickel, Cobalt, and Their Alloys, Ed. Davies et al, ASM International, Materials Park, OH 44073, USA).

Außerdem konnte in den vergangenen Jahren gezeigt werden, dass mit erhöhtem Co-Gehalt in nickelbasierten Schmiedelegierungen mit γ/γ' Mikrostruktur die Stapelfehlerenergie abnimmt und dadurch die Zwillingsdichte ("twin density") im Material zunimmt, was zu einem zusätzlichen Härtungseffekt in den polykristallinen Schmiedelegierungen führt und somit höhere Warmfestigkeiten erzielt werden können (siehe z.B. Yuan et al., A new method to strengthen turbine disc superalloys at service temperatures Scripta Mat. 66 (2012) 884-889). Es ist zu erwarten, dass kobaltbasierte Schmiedelegierungen eine noch höhere Zwillingsdichte aufweisen, so dass dieser Härtungseffekt nochmals gesteigert werden kann.

Trotz vermehrter Forschungsaktivitäten auf dem Gebiet dieser neuen Werkstoffklasse der γ/γ' Kobaltbasissuperlegierungen wurden bisher meist nur einfache Legierungen mit relativ wenigen Legierungselementen und einer nicht ausreichenden Oxidationsbeständigkeit entwickelt und untersucht. Kobaltbasissuperlegierungen sind an sich z.B. bekannt aus Titus et al., "Creep and directional coarsening in single crystals of new γ-γ' cobalt-base alloys", Scripta Mat. 66 (2012) 574-577, US 2011/0268989 A1, US 2010/0291406 A1, EP 2 251 446 A1, CA2 620 606 A1, EP 1 925 683 A1, US 2008/0185078 A1, EP 2 163 656 A1, US 2011/0062214 A1, EP 2 298 486 A2, EP 2 383 356 A1, EP 2 045 345 A1 und EP 2 532 762 A1.

Eine gute Oxidationsbeständigkeit in Verbindung mit guten mechanischen Eigenschaften ist jedoch essentiell, um diese neuen γ/γ' Kobaltbasissuperlegierungen zukünftig als Hochtemperaturwerkstoff einsetzen zu können.

Aufgabe der Erfindung ist die Entwicklung von polykristallinen, höherfesten, ausscheidungsgehärteten γ/γ' Kobaltbasissuperlegierungen, mit sehr guten Oxidationseigenschaften, die mittels verschiedener Umformverfahren, wie dem Schmieden prozessiert werden können.

Diese Aufgabe wird erfindungsgemäß gelöst durch eine Kobaltbasissuperlegierung umfassend 32-45 Gew.-% Co, 28-40 Gew.-% Ni, 10-15 Gew.-% Cr, 2,5-5,5 Gew.-% Al, 6,5-16 Gew.-% W, 0-9 Gew.-% Ta, 0-8 Gew.-% Ti, 0,1-1 Gew.-% Si, 0-0,5 Gew.-% B, 0-0,5 Gew.-% C, 0-2 Gew.-% Hf, 0-0,1 Gew.-% Zr, 0-8 Gew.-% Fe, 0-6 Gew.-% Nb, 0-7 Gew.-% Mo, 0-4 Gew.-% Ge sowie einen Rest an unvermeidbaren Verunreinigungen.

In einer vorteilhaften Variante umfasst die Kobaltbasissuperlegierung 32-45 Gew.-% Co, 28-40 Gew.-% Ni, 10-15 Gew.-% Cr, 2,5-5,5 Gew.-% Al, 6,5-16 Gew.-% W, 0-9Gew.-% Ta, 0-8 Gew.-% Ti, 0,1-1 Gew.-% Si, 0-0,5 Gew.-% B, 0-0,5 Gew.-% C, 0 bis <2 Gew.-% Hf, 0 bis <0,1 Gew.-% Zr, 0 bis <8 Gew.-% Fe, 0 bis <6 Gew.-% Nb, 0 bis <7 Gew.-% Mo, 0 bis<4 Gew.-% Ge sowie einen Rest an unvermeidbaren Verunreinigungen.
Vorteilhaft sind von der Kobaltbasissuperlegierung in einer weiteren Ausführungsvariante 32-45 Gew.-% Co, 28-40 Gew.-% Ni, 10-15 Gew.-% Cr, 2,5-5,5 Gew.-% Al, 6,5-16 Gew.-% W, 0,2-9 Gew.-% Ta, 0,2-8 Gew.-% Ti, 0,1-1 Gew.-% Si, <0,5 Gew.-% B, <0,5 Gew.-% C, 0-2 Gew.-% Hf, 0-0,1 Gew.-% Zr, 0-8 Gew.-% Fe, 0-6 Gew.-% Nb, 0-7 Gew.-% Mo, 0-4 Gew.-% Ge sowie ein Rest an unvermeidbaren Verunreinigungen umfasst.
In einer weiter bevorzugten Ausgestaltung umfasst die Kobaltbasissuperlegierung 32-45 Gew.-% Co, 28-40 Gew.-% Ni, 10-15 Gew.-% Cr, 2,5-5,5 Gew.-% Al, 6,5-16 Gew.-% W, 0,2-9 Gew.-% Ta, 0,2-8 Gew.-% Ti, 0,1-1 Gew.-% Si, <0,5 Gew.-% B, <0,5 Gew.-% C, 0 bis <2 Gew.-% Hf, 0 bis <0,1 Gew.-% Zr, 0 bis <8 Gew.-% Fe, 0 bis <6 Gew.-% Nb, 0 bis <7 Gew.-% Mo, 0 bis <4 Gew.-% Ge sowie einen Rest an unvermeidbaren Verunreinigungen.

Vorteilhaft ist die Kobaltbasissuperlegierung, die eine vorgenannte Zusammensetzung umfasst, gekennzeichnet durch eine intermetallische γ' Phase der Zusammensetzung (Co, Ni)₃ (Al, W, Ti, Ta), wobei aus jeder Klammer jeweils wenigstens eines der in Klammern aufgeführten Elemente enthalten ist. Vorteilhafterweise ist die intermetallische γ' Phase (Ausscheidungsphase) mit einem Volumenanteil von mehr als 35%, bevorzugt von mehr als 45% enthalten.
Diese durch ihre Zusammensetzung gekennzeichneten oxidationsbeständigen, ausscheidungsgehärteten Kobaltbasissuperlegierungen setzen sich aus einer Vielzahl von Legierungselementen zusammen. Die Gründe für die gewählten Konzentrationsbereiche der Legierungselemente und deren wesentlichen Wirkungsweisen werden nachfolgend beschrieben:

### Notwendige Legierungselemente:

### Co(Kobalt): 32-45 Gew.-%

Co bildet als Basiselement neben anderen Elementen die kubisch flächenzentrierte γ-Matrixphase und ist wichtiger Bestandteil der härtenden γ'-(Co,Ni)₃(Al,W,Ti,Ta) - Ausscheidungsphase. Co erniedrigt außerdem die Stapelfehlerenergie.

### Ni (Nickel): 28-40 Gew.-%

Ni im angegebenen Bereich erweitert im ausreichenden Maße das γ/γ' Zweiphasengebiet, so dass weitere Legierungselemente, insbesondere Cr, im ausreichenden Maße hinzugegeben werden können. Cr-Anteile ab ca. 4 Gew.-% destabilisieren in ternären Co-Al-W-Legierungen die zweiphasige γ/γ' Mikrostruktur, und weitere nicht gewünschte intermetallische Phasen werden gebildet. Durch Ni wird die maximal mögliche Konzentration an Cr zu höheren Konzentrationen verschoben. Des Weiteren kann mit Ni die γ' Solvustemperatur erhöht werden.

### Cr (Chrom): 10-15 Gew.-%

Um eine ausreichende Korrosions- und Oxidationsbeständigkeit zu erlangen, soll das Legierungselement Cr im angegebenen Bereich hinzulegiert werden. Außerdem wirkt Cr als Mischkristallhärter.

### Al (Aluminium): 2,5-5,5 Gew.-%

Al bildet die γ' Ausscheidungsphase (Co,Ni)₃(Al,W,Ti,Ta), die zur Festigkeitssteigerung entscheidend beiträgt. Des Weiteren erhöht Al die Oxidationsbeständigkeit. Höhere Anteile an Al im angegebenen Zusammensetzungsbereich können zu der Bildung weiterer intermetallischer Phasen wie CoAl führen, die das Kornwachstum bei Schmiedelegierungen einschränken können. Dadurch können kleinere Korngrößen und damit höhere Festigkeiten erzielt werden.

### W (Wolfram):6,5-16 Gew.-%

W bildet die γ' Ausscheidungsphase Co₃(Al,W), die zur Festigkeitssteigerung entscheidend beiträgt und erhöht als langsam diffundierendes Element die Kriechfestigkeit. Höhere Gehalte führen zu einer zu hohen Dichte und weitere unerwünschte intermetallische Phasen können sich bilden.

### Si (Silizium): 0,1-1 Gew.-%

Si ist ein entscheidendes Element und verbessert deutlich die Oxidationsbeständigkeit. Zu hohe Mengen an Si können jedoch zu weiteren unerwünschten intermetallischen Phasen führen.

### B (Bor): <0,5 Gew.-%

B wirkt als korngrenzenfestigendes Legierungselement und verbessert die Oxidationseigenschaften. Zu hohe Konzentrationen führen zu einem zu hohen Anteil an Boriden. Bevorzugt ist B mit mehr als 0,01 Gew.-% enthalten.

### C (Kohlenstoff): <0,5 Gew.-%

C wirkt als korngrenzenfestigendes Legierungselement. Außerdem bildet C Carbide. Bevorzugt ist C mit mehr 0,01 Gew.-% enthalten.

### Erforderlich bei hohen Warmfestigkeiten:

### Ta (Tantal): 0,2-9 Gew.-%

Ta trägt zur Bildung der γ' Ausscheidungsphase bei, erhöht die γ' Solvustemperatur und die γ/γ' Gitterfehlpassung. Ta härtet die γ' Ausscheidungsphase und führt zu einer Festigkeitssteigerung. Insbesondere wenn hohe Warmfestigkeiten bei 800 °C benötigt werden, sind die beiden Elemente Ta und Ti erforderlich.

### Ti (Titan): 0,2-8 Gew.-%

Ti trägt zur Bildung der γ' Ausscheidungsphase bei, erhöht die γ' Solvustemperatur und die γ/γ' Gitterfehlpassung. Ti härtet die γ' Ausscheidungsphase und führt zu einer Festigkeitssteigerung. Insbesondere wenn hohe Warmfestigkeiten bei 800°C benötigt werden sind die beiden Elemente Ta und Ti erforderlich. Ti kann in hohem Maße W ersetzen und verringert dadurch die Dichte signifikant.

### Optionale Legierungselemente:

### Hf (Hafnium): <2 Gew.-%

Hf stabilisiert die γ' Ausscheidungsphase. Bevorzugt ist Hf mit mehr als 0,2 Gew.-% enthalten.

### Zr (Zirkonium): <0,1 Gew.-%

Zr dient der Steigerung der Korngrenzenfestigkeit und vermag die γ' Ausscheidungsphase zu stabilisieren. Bevorzugt ist Zr mit mehr als 0,01 Gew.-% enthalten.

### Fe (Eisen): <8 Gew.-%

Fe erniedrigt die γ' Solvustemperatur und kann zur Einstellung dieser insbesondere für Schmiedelegierungen verwendet werden. Fe ist außerdem ein kostengünstiges Element und kann die Schweißbarkeit verbessern. Zu hohe Konzentrationen destabilisieren die γ/γ' Mikrostruktur. Bevorzugt ist Fe mit mehr als 0,1 Gew.-% enthalten.

### Nb (Niob): <6 Gew.-%

Nb trägt zur Bildung der γ' Ausscheidungsphase bei, führt zu einer Festigkeitssteigerung und erhöht die γ' Solvustemperatur. Höhere Konzentrationen innerhalb des angegebenen Konzentrationsbereiches können zur Bildung von weiteren intermetallischen Phasen führen, die das Kornwachstum bei Schmiedelegierungen einschränken können. Dadurch können kleinere Korngrößen und damit höhere Festigkeiten erzielt werden. Bevorzugt ist Nb mit mehr als 0,1 Gew.-% enthalten.

### Mo (Molybdän): <7 Gew.-%

Mo dient als mischkristallhärtendes Element und kann W teilweise ersetzen und erniedrigt damit die Dichte. Höhere Konzentrationen führen zur Bildung von weiteren intermetallischen Phasen, die das Kornwachstum bei Schmiedelegierungen einschränken können. Dadurch können kleinere Korngrößen und damit höhere Festigkeiten erzielt werden. Bevorzugt ist Mo mit mehr als 0,1 Gew.-% enthalten.

### Ge (Germanium): <4 Gew.-%

Ge bildet die γ' Ausscheidungsphase Co₃(Al,Ge,W), erniedrigt die γ' Solvustemperatur und kann zur Einstellung dieser insbesondere für Schmiedelegierungen verwendet werden. Bevorzugt ist Ge mit mehr als 0,1 Gew.-% enthalten.

Ausführungsbeispiele der Erfindung werden durch eine Zeichnung sowie durch die nachfolgenden Angaben näher erläutert. Dabei zeigen:
- Fig.1: in einer Grafik den Zusammenhang zwischen dem Ausscheidungsanteil bei Anwendungstemperatur und der Solvustemperatur der γ'-Phase von γ/γ' Nickelbasissuperlegierungen im Vergleich zu Ausführungsbeispielen der Erfindung,
- Fig. 2: die Mikrostruktur von beispielhaften Legierungen der Erfindung,
- Fig. 3: eine EBSD-Messung zur Bestimmung der Korngröße und der Zwillingsdichte einer beispielhaften Legierung der Erfindung,
- Fig. 4: in einer Grafik die Streckgrenze in Abhängigkeit der Temperatur für beispielhafte Legierungen der Erfindung,
- Fig. 5: in einer Grafik die Kriechfestigkeit einer beispielhaften Legierung der Erfindung im Vergleich zu Nickelbasissuperlegierungen,
- Fig. 6: Mikrostrukturbilder der ternären Legierung Co9Al9W im Vergleich einer beispielhaften Legierung der Erfindung,
- Fig. 7: die Elementverteilung der Oxidschicht einer beispielhaften Legierung der Erfindung,
- Fig. 8: REM-Aufnahmen einer beispielhaften Legierung der Erfindung,
- Fig. 9: REM- und TEM-Aufnahmen einer beispielhaften Legierung der Erfindung und
- Fig. 10: in einer Grafik die Streckgrenze in Abhängigkeit der Temperatur für eine weitere beispielhafte Legierung der Erfindung.

Die Zusammensetzungen einiger Ausführungsbeispiele der erfindungsgemäßen γ/γ' Kobaltbasissuperlegierungen, im Nachfolgenden CoWAlloy0, CoWAlloy1, und CoWAlloy2 genannt, sowie einiger Referenzlegierungen sind in der nachfolgenden Tabelle 1 angegeben. Ebenso werden im Folgenden die Eigenschaften von Ausführungsbeispielen der Erfindung anhand der Figuren und Untersuchungen näher beschrieben.

**Tabelle 1: Zusammensetzungen der hier beschriebenen γ/γ' Kobaltbasissuperlegierungen CoWAlloy0, CoWAlloy1 und CoWAlloy2 sowie einiger polykristalliner, kobalt- und nickelbasierter Referenzlegierungen (Angaben in Gew.-%).**

| Co-Basis | Co | Ni | Al | Cr | W | Ta | Ti | Hf | Zr | Si | B | C |
|---|---|---|---|---|---|---|---|---|---|---|---|---|
| CoWAlloy 0 | 39,8 | 28,8 | 2,7 | 12,8 | 9,0 | 4,4 | 2,0 | 0,3 | 0,02 | 0,2 | 0,014 | 0,016 |
| CoWAlloy 1 | 40,6 | 30,6 | 2,7 | 10,2 | 9,0 | 4,4 | 2,0 | 0,3 | 0,02 | 0,2 | 0,014 | 0,016 |
| CoWAlloy 2 | 39,2 | 30,5 | 4,0 | 10,1 | 14,9 | 0,6 | 0,2 | 0,3 | 0,02 | 0,2 | 0,014 | 0,016 |
| Co9Al9W | Bal. | - | 3,6 | - | 24,6 | - | - | - | - | - | 0,06 | - |
| MarM 509 | Bal. | 10 | - | 24 | 7 | 3,5 | 0,2 | - | 0,5 | - | - | 0,6 |
| Ni-Basis | Co | Ni | Al | Cr | Mo | Ta | Ti | Hf | Zr | Si | B | C |
| Waspaloy | 13,5 | Bal. | 1,3 | 19,5 | 4,3 | - | 3,0 | - | - | - | 0,006 | 0,08 |
| Udimet 720Li | 15,0 | Bal. | 2,5 | 16,0 | 3,0 | - | 5,0 | - | 0,05 | - | 0,018 | 0,025 |

### Mikrostruktur und Mechanische Eigenschaften:

Die entwickelten, hier beschriebenen Legierungen weisen im Vergleich zu nickelbasierten Schmiedelegierungen den entscheidenden Vorteil auf, dass trotz der relativ niedrigen γ' Solvustemperaturen von ca. 1050 °C (CoWAlloy0), 1070 °C (CoWAlloy1) bzw. 1030 °C (CoWAlloy2) hohe Ausscheidungsvolumenanteile von mehr als 45% (CoWAlloy0) bei 750 °C erzielt werden können. Fig. 1 zeigt hierzu den Zusammenhang zwischen dem Ausscheidungsanteil bei Anwendungstemperatur und der Solvustemperatur der y'-Phase von γ/γ' Nickelbasissuperlegierungen und der vorliegend angegebenen γ/γ' Kobaltbasissuperlegierung CoWAlloy0. Trotz hoher Ausscheidungsvolumenanteile wird durch die relativ niedrigen γ' Solvustemperaturen ein leichteres Umformen bei typischen Schmiedetemperaturen von 1000 °C bis 1150 °C ermöglicht.

Nach Warmwalzen bei einer Walzguttemperatur von 1100 °C und einer anschließenden Wärmebehandlung von 1050 °C / 4h + 900 °C / 8h (CoWAlloy1) bzw. 1000 °C / 4h + 900 °C / 4h + 750 °C / 16h (CoWAlloy2) können mittlere Korngrößen von etwa 8 bis 15 µm und eine typische γ/γ' Mikrostruktur eingestellt werden. Dies ist unmittelbar aus Fig. 2 ersichtlich. Fig. 2 zeigt hierbei in unterschiedlicher Auflösung die Mikrostruktur der γ/γ' Kobaltbasissuperlegierungen CoWAlloy1 a) und c) bzw. CoWAlloy2 b) und d) im wärmebehandelten Zustand.

Fig. 3 zeigt eine EBSD-Messung ("electron back scattering diffraction") zur Bestimmung der Korngröße und Zwillingsdichte der hier beschriebenen γ/γ' Kobaltbasissuperlegierung CoWAlloy2. Die Zwillingsdichte ("twin density") der Legierung CoWAlloy2, die mittels EBSD bestimmt wurde, liegt mit 55% im Vergleich zur Nickelbasissuperlegierung Udimet 720Li mit nur 33% deutlich höher. Dies ist auf die niedrigere Stapelfehlerenergie der Kobaltbasissuperlegierungen zurückzuführen.

Fig. 4 zeigt die Streckgrenze in Abhängigkeit der Temperatur der hier angegebenen Legierungen CoWAlloy1 und CoWAlloy2 im Vergleich mit den nickelbasierten Legierungen Waspaloy und Udimet 720Li und mit der Kobaltlegierung Mar-M509. Die mittels Druckversuchen ermittelten Streckgrenzfestigkeiten liegen bei Raumtemperatur mit 1110 MPa (CoWAlloy1) bzw. mit 995 MPa (CoWAlloy2) im Bereich der Streckgrenzfestigkeiten von Waspaloy (1010 MPa) und Udimet (1155 MPa) und erreichen bei 800 °C z.T. deutlich höhere Werte (880 MPa (CoWAlloy1) im Vergleich zu Waspaloy (680 MPa) und Udimet 720Li (ca. 800 MPa)).

Fig. 5 zeigt die Kriechfestigkeit der γ/γ' Kobaltbasissuperlegierung CoWAlloy2 im Vergleich zu den polykristallinen γ/γ' Nickelbasissuperlegierungen Waspaloy und Udimet 720LI bei 700°C. Demnach weist die Legierung CoWAlloy2 bei 700 °C außerdem eine deutlich höhere Kriechfestigkeit als die nickelbasierten Legierungen Waspaloy und Udimet 720Li auf.

### Oxidations- und Korrosionsverhalten:

Das Oxidationsverhalten lässt sich anhand der bei 900 °C in 50h gebildeten Oxidschichtdicken beurteilen. Fig. 6 zeigt hierzu Mikrostrukturbilder der Oxidschichten der ternären Legierung Co9Al9W (a) und der vorliegend angegebenen Legierung CoWAlloy2 (b). Die Oxidschichtdicke nach Glühen bei 900°C für 50h ist in der Legierung CoWAlloy2 mindestens um den Faktor 10 kleiner als in der ternären Legierung Co9Al9W (vgl. a mit b). Im Vergleich zur ternären γ/γ' Kobaltbasissuperlegierung Co9Al9W (Fig. 6a) weist beispielsweise die Legierung CoWAlloy2 (Fig. 6b) (eine deutlich bessere Oxidationsbeständigkeit auf.

Fig. 7 zeigt die Elementverteilungen in den verschiedenen Oxidschichten der Legierung CoWAlloy2 nach Glühen bei 900 °C für 50h, ermittelt mit der energiedispersiven Röntgenspektroskopie EDS im Rasterelektronenmikroskop REM. Die relativ guten Oxidationseigenschaften ergeben sich durch die schützenden Oxidschichten reich an Al, Si und Cr.

Die erfindungsgemäßen Kobaltbasissuperlegierungen zeichnen sich insbesondere dadurch aus, dass sie auf dem Element Kobalt basieren, dass sie mit der intermetallischen γ' Phase (Co,Ni)₃(Al,W,Ti,Ta) gehärtet sind, dass sie bessere mechanische Eigenschaften als konventionelle, karbidgehärtete Kobaltbasissuperlegierungen besitzen, dass sie höhere Festigkeiten als vergleichbare, polykristalline γ/γ' Nickelbasissuperlegierungen bei Temperaturen über 800°C aufweisen, dass sie höhere Kriechfestigkeiten als vergleichbare, polykristalline γ/γ' Nickelbasissuperlegierungen bei Temperaturen von 700°C aufweisen, dass sie bessere Oxidationseigenschaften als bisherige γ/γ' Kobaltbasissuperlegierungen aufweisen und/oder dass sie bei vergleichsweisen niedrigen γ' Solvustemperaturen hohe γ' Volumenanteile bei Anwendungstemperaturen von bis zu 850°C besitzen und somit als Schmiedelegierung verwendet werden können.

Als weiteres Ausführungsbeispiel der Erfindung wird eine γ/γ' Kobaltbasissuperlegierung mit Zusatz von Molybdän (CoWAlloy3) angegeben. Die Zusammensetzung ist in Tabelle 2 nochmals zusammen mit den weiteren vorbeschriebenen beispielhaften Legierungen CoWAlloy0, CoWAlloy1 und CoWAlloy2 gezeigt. Im Vergleich zu CoWAlloy2 ist der Gehalt an Mo auf Kosten von Co verändert. Mo dient, wie bereits beschrieben, als mischkristallhärtendes Element und kann W teilweise ersetzen, wodurch sich die Dichte verringert. Mo führt insbesondere zur Bildung von weiteren "korngrenzpinnenden" intermetallischen Phasen, die das Kornwachstum bei Schmiedelegierungen einschränken können.

**Tabelle 2: Zusammensetzungen der γ/γ' Kobaltbasissuperlegierung CoWAlloy3 zusammen mit CoWAlloy0, CoWAlloy1 und CoWAlloy2 (Angaben in Gew.-%).**

| Co-Basis | Co | Ni | Al | Cr | W | Ta | Ti | Hf | Zr | Si | B | C | Mo |
|---|---|---|---|---|---|---|---|---|---|---|---|---|---|
| CoWAlloy0 | 39,8 | 28,8 | 2,7 | 12,8 | 9,0 | 4,4 | 2,0 | 0,3 | 0,02 | 0,2 | 0,014 | 0,016 | |
| CoWAlloy1 | 40,6 | 30,6 | 2,7 | 10,2 | 9,0 | 4,4 | 2,0 | 0,3 | 0,02 | 0,2 | 0,014 | 0,016 | |
| CoWAlloy2 | 39,2 | 30,5 | 4,0 | 10,1 | 14,9 | 0,6 | 0,2 | 0,3 | 0,02 | 0,2 | 0,014 | 0,016 | |
| CoWAlloy3 | 37,9 | 30,3 | 4,0 | 10,1 | 14,9 | 0,6 | 0,2 | 0,3 | 0,02 | 0,2 | 0,014 | 0,016 | 1,55 |

### Mikrostruktur und Eigenschaften:

Wie auch bei den bereits vorbeschriebenen CoWAlloy-Legierungen 0, 1, 2 wird für CoWAlloy3 eine relativ niedrige Solvustemperatur von etwa 1050 °C erwartet, bei gleichzeitig relativ hoher Solidustemperatur, was für die Prozessierung insbesondere durch Gießen und Schmieden vorteilhaft ist, da diese beiden Temperaturen das Fenster zur Verarbeitung und Wärmebehandlung aufspannen. Die Legierung CoWAlloy3 wurde nach einer Homogenisierungsglühung bei 1250 °C für 3h bei 1100 °C für 1h zwischengeglüht und anschließend heißgewalzt. Dabei wurde der Durchmesser in mehreren Stichen von 40 mm auf 15 mm reduziert. Anschließend erfolgte eine Rekristallisations-Wärmebehandlung, um ein homogenes, feinkörniges Gefüge zu erhalten. Die gleichzeitige Ausscheidung der µ-Phase ermöglicht durch eine passende Wahl der Wärmebehandlungsparameter eine gezielte Variation der Korngröße.

Fig. 8 zeigt REM-Aufnahmen der Mikrostruktur von CoWAlloy3 nach einer Rekristallisation für 4 h bei (a) 1000°C und (b) 1100°C. Die vorwiegend an den Korngrenzen vorliegende Phase mit weißem Kontrast ist die W und Mo enthaltende µ-Phase. Es wird deutlich, dass bei höherer Rekristallisationstemperatur der Anteil an µ-Phase ab- und gleichzeitig die Korngröße deutlich zunimmt. Die Rekristallisation bei 1000 °C führt zu einem µ-Phasenanteil von etwa 3,2% und einem Median der Korngröße von etwa 5 µm. Die gleich wärmebehandelte CoWAlloy2 weist einen Median von ca. 8 µm auf, was die korngrenzenpinnende Wirkung der µ-Phase verdeutlicht. Eine weitere, zweistufige Wärmebehandlung (900°C, 4 h + 750°C, 16 h) führt zur gleichmäßigen Ausscheidung von γ' Phase im Co-Mischkristall. Das zeigt Fig. 9, in der das γ/γ' Gefüge nach einer zweistufigen Wärmebehandlung (900 °C, 4 h + 750 °C, 16 h) dargestellt ist: (a) REM-Aufnahme mit primären und sekundären γ'-Teitchen, (b) TEM Dunkelfeldaufnahme mit sekundären und tertiären γ'-Teilchen.

Die γ'-Teilchen sind wie in der Vergleichslegierung CoWAlloy2 rund, was auf eine geringe Gitterfehlpassung hinweist. Der Teilchendurchmesser liegt mit etwa 65 nm ebenfalls im Bereich der Vergleichslegierung. Ein Unterschied ist im γ'-Anteil zu erkennen, der mit ca. 37% niedriger liegt, als bei CoWAlloy2. Als Grund hierfür kann die Bildung einer µ-Phase Co₇(W,Mo)₆ angenommen werden, die den im Co-Mischkristall verfügbaren W-Gehalt zur γ' Bildung verringert. Dieser etwas geringere Phasenanteil wirkt sich jedoch nicht nachteilig auf die Hochtemperaturfestigkeit aus. Fig. 10 zeigt hierzu die Fließspannung über der Temperatur der Mo-haltigen Legierung CoWAlloy3 mit korngrenzenpinnender µ-Phase im Vergleich zu CoWAlloy2.

## Patentansprüche

1. Kobaltbasissuperlegierung, bestehend aus 32-45 Gew.-% Co, 28-40 Gew.-% Ni, 10-15 Gew.-% Cr, 2,5-5,5 Gew.-% Al, 6,5-16 Gew.-% W, 0-9 Gew.-% Ta, 0-8 Gew.-% Ti, 0,1-1 Gew.-% Si, 0-0,5 Gew.-% B, 0-0,5 Gew.-% C, 0-2 Gew.-% Hf, 0-0,1 Gew.-% Zr, 0-8 Gew.-% Fe, 0-6 Gew.-% Nb, 0-7 Gew.-% Mo, 0-4 Gew.-% Ge sowie einen Rest an unvermeidbaren Verunreinigungen.

2. Kobaltbasissuperlegierung nach Anspruch 1, umfassend weniger als 2 Gew.-% Hf, weniger als 0,1 Gew.-% Zr, weniger als <8 Gew.-% Fe, weniger als 6 Gew.-% Nb, weniger als 7 Gew.-% Mo und weniger als 4 Gew.-% Ge.

3. Kobaltbasissuperlegierung nach Anspruch 1 und 2, umfassend mindestens 0,2 Gew.-% Ta, mindestens 0,2 Gew.-% Ti, weniger als 0,5 Gew.-% B und weniger als 0,5 Gew.-% C.

4. Kobaltbasissuperlegierung, mit einer Zusammensetzung nach einem der vorhergehenden Ansprüche, **gekennzeichnet durch** eine intermetallische γ' Phase (Co, Ni)₃(Al, W, Ti, Ta).

## Claims

1. Cobolt-based superalloy consisting of 32-45% by weight of Co, 28-40% by weight of Ni, 10-15% by weight of Cr, 2.5-5.5% by weight of Al, 6.5-16% by weight of W, 0-9% by weight of Ta, 0-8% by weight of Ti, 0.1-1% by weight of Si, 0-0.5% by weight of B, 0-0.5% by weight of C, 0-2% by weight of Hf, 0-0.1% by weight of Zr, 0-8% by weight of Fe, 0-6% by weight of Nb, 0-7% by weight of Mo, 0-4% by weight of Ge and a balance of unavoidable impurities.

2. Cobolt-based superalloy according to Claim 1, comprising less than 2% by weight of Hf, less than 0.1% by weight of Zr, less than 8% by weight of Fe, less than <6% by weight of Nb, less than 7% by weight of Mo and less than 4% by weight of Ge.

3. Cobolt-based superalloy according to Claims 1 and 2, comprising at least 0.2% by weight of Ta, at least 0.2% by weight of Ti, less than 0.5% by weight of B and less than 0.5% by weight of C.

4. Cobolt-based superalloy, having a composition according to any of the preceding claims, **characterized by** an intermetallic γ' phase (Co,Ni)₃(Al, W, Ti, Ta).

## Revendications

1. Superalliage à base de cobalt, constitué par 32 à 45 % en poids de Co, 28 à 40 % en poids de Ni, 10 à 15 % en poids de Cr, 2,5 à 5,5 % en poids d'Al, 6,5 à 16 % en poids de W, 0 à 9 % en poids de Ta, 0 à 8 % en poids de Ti, 0,1 à 1 % en poids de Si, 0 à 0,5 % en poids de B, 0 à 0,5 % en poids de C, 0 à 2 % en poids d'Hf, 0 à 0,1 % en poids de Zr, 0 à 8 % en poids de Fe 0 à 6 % en poids de Nb, 0 à 7 % en poids de Mo, 0 à 4 % en poids de Ge, le reste étant des impuretés inévitables.

2. Superalliage à base de cobalt selon la revendication 1, comprenant moins de 2 % en poids d'Hf, moins de 0,1 % en poids de Zr, moins de < 8 % en poids de Fe, moins de 6 % en poids de Nb, moins de 7 % en poids de Mo et moins de 4 % en poids de Ge.

3. Superalliage à base de cobalt selon les revendications 1 et 2, comprenant au moins 0,2 % en poids de Ta, au moins 0,2 % en poids de Ti, moins de 0,5 % en poids de B et moins de 0,5 % en poids de C.

4. Superalliage à base de cobalt, ayant une composition selon l'une quelconque des revendications précédentes, **caractérisé par** une phase intermétallique γ' (Co, Ni)₃(Al, W, Ti, Ta).
